# DEMANDE DE BREVET EUROPEEN

(11) **EP 3 479 980 A1**
(43) Date de publication de la demande: **08.05.2019**
(21) Numéro de dépôt: 18204883.5
(22) Date de dépôt: 07.11.2018
(51) Int. Cl.: B28D 1/00, B28D 7/02

(54) **PROCÉDÉ DE SURFAÇAGE D'UNE ROCHE ET PIERRE SÉDIMENTAIRE**

(30) Priorité: 07.11.2017 BE 201705800
(71) Demandeur: Carrières du Hainaut, 7060 Soignies (BE)
(72) Inventeur: Séquaris, Philippe, 7061 Thieusies (BE)
(74) Mandataire: Gevers Patents

(57) **Abrégé**

La présente invention concerne un procédé de surfaçage d'une roche présentant au moins une surface à traiter dans un dispositif comprenant une unité de flammage suivie d'une unité de traitement par jet d'eau, comprenant:
- amenée de ladite roche sur une bande transporteuse, en direction de ladite unité de flammage qui comporte au moins une tête de flammage munie d'au moins deux buses de flammage alimentées en combustible et en comburant et faisant face à ladite au moins une surface à traiter,
- flammage de ladite au moins une surface au moyen de ladite tête de flammage
- amenée de ladite roche en direction de ladite unité de traitement par jet d'eau
- application d'au moins un jet d'eau à haute pression au moyen de ladite tête à jet d'eau en direction de ladite au moins une surface,
- obtention d'une roche de teinte d'ensemble gris anthracite.

## Description

La présente invention se rapporte à un procédé de surfaçage d'une roche, de préférence une roche sédimentaire carbonatée calcaire fossilifère à crinoïdes.

De manière générale, une roche sédimentaire carbonatée calcaire fossilifère à crinoïdes, qu'elle soit traitée ou non, façonnée sous forme d'article ou non, peut être aussi désignée sous l'appellation « pierre bleue ».

Les pierres bleues sont largement utilisées en tant que matériau noble, comme par exemple pour former des appuis de fenêtre, des dalles de terrasse ou encore des parements de façade. La pierre bleue est défini comme un calcaire fossilifère à crinoïdes selon la nomenclature du PTV 844 - précision de niveau 5, enregistré à l'IBN (Institut belge de normalisation) le 23 septembre 2005 - (NBN EN 12670). Ce calcaire compact de teinte gris-bleu et d'âge stratigraphique tournaisien supérieur répond également aux descriptions rédigées dans les NIT 220 "La pierre bleue de Belgique dite Petit Granit d'âge géologique tournaisien" et NIT 228 "Pierres naturelles" du CSTC (Centre Scientifique et Technique de la Construction, Belgique). Ces pierres répondent aussi à l'appellation de roches sédimentaires carbonatées calcaires fossilifères à crinoïdes.

Le document WO 993 22 62 se rapporte à un procédé de traitement de surface abrasif de dalle en pierre. Cet enseignement propose d'appliquer un traitement par jets d'eau pour fournir un produit final avec un aspect extérieur amélioré par rapport à un produit obtenu par application d'une flamme.

Selon ce document, l'utilisation d'un traitement par flammage est contraignante et ne permet pas de fournir un produit de qualité avec un aspect amélioré, notamment à cause du choc thermique résultant d'un tel traitement.

De plus, il est apparu que les traitements actuels permettant de donner aux pierres bleues une teinte foncée, de préférence gris anthracite rendent la surface des pierres bleues particulièrement lisse. En effet, les traitements de surfaçage actuellement appliqués pour conférer aux pierres bleues une teinte foncée reposent essentiellement sur le polissage, ce qui rend inévitablement les pierres traitées particulièrement lisses. Or, ces surfaces lisses peuvent être dangereuses lorsque les pierres sont utilisées en tant que dalles ou pavés posés en extérieur, pour réaliser par exemple, un seuil de porte, un chemin ou une terrasse. En effet, du fait de leur surface lisse, ces pierres peuvent être particulièrement glissantes, ce phénomène étant encore accentué lors de précipitations au cours desquelles, les pierres sont susceptibles d'être recouvertes d'une pellicule d'eau, les surfaces étant encore plus glissantes et donc d'autant plus dangereuses pour les personnes y posant le pied.

Un autre inconvénient des procédés de traitement actuels réside au niveau de la durée de vie du produit obtenu, en ce qui concerne le maintien d'une teinte foncée au cours du temps. Lorsque des dalles en pierre sont posées en extérieur, celles-ci ont tendance à perdre leur teinte foncée au cours du temps et s'éclaircissent de plus en plus, ce qui les rend beaucoup moins esthétiques et nécessite leur remplacement. Ce phénomène d'éclaircissement est observé même quand un prétraitement par polissage pour rendre les pierres bleues plus foncées a été appliqué. Ceci est en partie dû à la pollution, aux intempéries et aux contraintes que peuvent subir la surface des pierres bleues lorsqu'elles sont posées à l'extérieur.

Il existe un réel besoin de fournir un procédé de traitement de surface de roche plus efficace, encore plus rentable et qui permet d'augmenter la durée de vie du produit final. De plus, il existe aussi un besoin de fournir un procédé adapté à la formation d'une surface antidérapante, tout en assurant que la teinte foncée de la roche soit conservée au cours du temps, en particulier lorsque la roche est exposée en milieu extérieur.

Pour résoudre ces problèmes, il est prévu selon la présente invention un procédé de surfaçage d'une roche, de préférence une roche sédimentaire carbonatée calcaire fossilifère à crinoïdes, présentant au moins une surface à traiter dans un dispositif de traitement de surface comprenant une unité de flammage suivie d'une unité de traitement par jet d'eau, ledit procédé comprenant successivement les étapes suivantes:
- amenée de ladite roche sur une bande transporteuse, présentant une vitesse de déplacement prédéterminée selon un plan A, en direction de ladite unité de flammage qui comporte au moins une tête de flammage munie d'au moins deux buses de flammage, de préférence au moins 3 buses de flammage, alimentées en combustible et en comburant et faisant face à ladite au moins une surface à traiter, ladite tête de flammage étant agencée pour être orientée dans le sens de déplacement de ladite bande transporteuse par inclinaison selon un angle prédéfini,
- flammage de ladite au moins une surface au moyen de ladite tête de flammage conférant une teinte foncée et mat à ladite au moins une surface,
- amenée de ladite roche présentant ladite au moins une surface traitée par flamme en direction de ladite unité de traitement par jet d'eau qui comporte une tête à jet d'eau munie de plusieurs ouvertures,
- application d'au moins un jet d'eau à haute pression au moyen de ladite tête à jet d'eau en direction de ladite au moins une surface préalablement traitée par flamme pour former sur ladite au moins une surface de ladite roche une structure rugueuse, et
- obtention d'une roche de teinte d'ensemble gris anthracite, constellée de plusieurs fragments fossiles, de cristaux, de préférence de type calcite, dont les plans de clivage scintillent à la lumière et présentant un relief de surface antidérapante.

Le procédé selon l'invention est plus rentable par rapport aux procédés de traitement connus étant donné qu'il peut être appliqué sur des roches qui sont normalement mises au rebut. Cela est totalement surprenant au vu de l'état de l'art. En effet, il est connu que, certaines roches, comme par exemple, les pierres bleues, présentent en leur sein des défauts comme par exemple des veines charbonneuses, généralement de couleur noire. En plus d'être inesthétiques, ces défauts représentent des points de faiblesse qui peuvent réduire la résistance de la pierre bleue aux contraintes extérieures. Typiquement, ces types de roche ne sont généralement pas valorisées sont donc déclassées car elles ne présentent pas un niveau de qualité suffisant pour les sélectionneurs de roche, plus particulièrement de tranche.

Pour ces raisons, ces roches présentant des veines sont donc placées au rebut par les exploitants de roches car leur utilisation ne peut être valorisée, ce qui engendre un sérieux manque à gagner pour les exploitants de ces roches.

Or, le procédé selon l'invention permet justement de valoriser ce produit, normalement mis au rebut, par l'application d'une première étape de flammage suivie d'une étape de traitement par jet d'eau.

En effet, le procédé selon l'invention a pour effet de décaper la surface en enlevant les parties de roche pouvant présenter des points de faiblesse, sans pour autant affecter la roche en profondeur. Il en résulte notamment que la résistance de la roche traitée en est renforcée. Ce procédé permet dès lors de diminuer la quantité de roches placées au rebut, après extraction dans des carrières. Les exploitants de roches et particulièrement de pierres bleues peuvent ainsi commercialiser une plus grande quantité de roches, ce qui augmente la valeur de ce produit, et rentabilise le procédé d'extraction de roche à partir de carrières.

En outre, le procédé suivant l'invention permet de fournir une roche dont au moins une des surfaces, la surface traitée, présente une teinte foncée, de préférence gris anthracite. Cette teinte est particulièrement recherchée par le consommateur.

A ce propos, il a été constaté que le procédé suivant l'invention permet d'augmenter la durée du produit final obtenu étant donné que la conservation de la teinte foncée est garantie au cours du temps. Il a pu être mis en évidence que la teinte foncée de roche, par exemple de pierres bleues traitées par le procédé selon l'invention, se maintient significativement plus longtemps au cours du temps, même en conditions extérieures, par rapport à des roches similaires, pour lesquelles un autre procédé de surfaçage (un polissage par exemple) a été appliqué dans le même but.

Enfin, le fait d'appliquer une étape de flammage et ensuite de traitement à jet d'eau permet de conférer une certaine rugosité à la surface traitée de la roche, ce qui lui donne des propriétés antidérapantes.

Il a également été observé que le traitement de surfaçage suivant l'invention permet d'obtenir des pierres bleues dont la surface est constellée de plusieurs fragments fossiles, de cristaux, de préférence de type calcite, dont les plans de clivage scintillent à la lumière. Cet effet de scintillement à la lumière est particulièrement inattendu.

De préférence, ladite étape de flammage s'accompagne d'une addition d'une quantité d'eau, de préférence froide, sur ladite au moins une surface de ladite roche pour provoquer un choc de température.

Il a été observé que l'application d'eau, de préférence froide sur la surface de la roche traitée, provoque un phénomène d'écaillement de la surface. Cet écaillement provient du choc thermique créé par l'application d'eau après le passage de la flamme durant l'étape de flammage. Cet écaillement permet à la fois de procurer une certaine rugosité à la surface de la pierre et de diminuer encore un peu plus la présence de défauts tels que les veines charbonneuses à la surface de la roche traitée. Ce phénomène est particulièrement étonnant étant donné qu'il est connu de l'état de l'art que les chocs thermiques doivent être à tous prix évités de manière à préserver la résistance de la roche.

De préférence, ladite tête de flammage est en outre agencée pour être déplacée transversalement par rapport au sens de déplacement de ladite bande transporteuse selon une vitesse de translation comprise entre 45 et 120 cm/min, de préférence entre 50 et 100 cm/min, plus préférentiellement entre 65 et 90 cm/min, plus préférentiellement encore égale à 75 cm/min.

Le déplacement transversal de la tête de flammage permet de traiter l'ensemble de ladite au moins une surface de manière sensiblement homogène.

De préférence, lesdites ouvertures de ladite tête à jet d'eau sont montées rotatives et présentent chacune une vitesse de rotation comprise entre 300 tours/minute et 700 tours/minute, de préférence entre 400 tours/minute et 600 tours/minute, plus préférentiellement entre 450 et 550 tours/min.

Cela permet de choisir la vitesse de rotation la plus adéquate pour fournir un rendu de surface tel que souhaité.

Avantageusement, ladite vitesse de ladite bande transporteuse est comprise entre 50 cm/min et 150 cm/min, de préférence entre 100 cm/min et 110 cm/min.

Cela permet de gérer le temps d'exposition ou de traitement de ladite roche dans chaque unité, en l'occurrence de flammage et de traitement par jet d'eau.

De manière préférentielle, ladite roche se présente sous la forme d'une tranche obtenue par découpe de ladite roche, ladite tranche présentant une épaisseur comprise entre 1 et 30 cm, de préférence allant de 1,5 cm à 20 cm, plus préférentiellement comprise entre 3 et 10 cm.

Il est préférable d'opter pour une tranche avec une épaisseur comprise dans l'une des plages susvisées pour pouvoir fournir un produit final qui puisse être utilisé dans divers domaines d'application.

De préférence, ladite tête de flammage est inclinée dans le sens de déplacement de ladite bande transporteuse selon un angle compris entre 0 et 75°, de préférence entre 10 et 45°, plus préférentiellement entre 15 et 35°, défini par rapport à un axe perpendiculaire audit plan A.

Cela permet de traiter ladite au moins une surface avec un angle de flamme qui puisse permettre de donner une structure de surface bien précise. Le but étant de fournir un produit final antidérapant.

Avantageusement, chaque buse de ladite tête de flammage présente une extrémité distale située à une distance de ladite au moins une surface de ladite roche, ladite distance étant comprise entre 25 et 35 mm, de préférence entre 29 et 31 mm.

De préférence, ladite tête de flammage est munie de 3 buses disposées de façon à former les arêtes d'un triangle.

De manière avantageuse, chaque buse de ladite tête de flammage présente un diamètre d'ouverture compris entre 3,5 et 4,5 mm, de préférence entre 3,8 et 4 mm.

De préférence, chaque buse de ladite tête de flammage présente une longueur comprise entre 70 et 90 mm, de préférence entre 75 et 85 mm, plus préférentiellement entre 79 et 81 mm.

De manière avantageuse, l'étape de flammage est réalisée à une température comprise entre 0 °C et 4000 °C, de préférence comprise entre 1000°C et 3000°C, de manière encore plus préférentielle entre 1000 et 1500 °C.

De préférence, le procédé selon l'invention comprend une étape d'alimentation desdites buses avec un mélange propylène/oxygène, de préférence dans un rapport 1,1 : 5 (exprimé en volume).

D'autres formes de réalisation du procédé suivant l'invention sont indiquées dans les revendications annexées.

La présente invention concerne également une pierre sédimentaire carbonatée calcaire fossilifère à crinoïdes obtenue par le procédé selon la présente invention, caractérisée en ce qu'elle présente un coefficient de friction d'au moins 0,71 et un angle de glissance d'au moins 35 ° évalué selon la norme DIN 51130, ce qui correspond à une classe de résistance à la glissance R13.

D'autres formes de réalisation de la pierre obtenue directement par le procédé suivant l'invention sont indiquées dans les revendications annexées.

La présente invention se rapporte aussi à une pierre sédimentaire carbonatée calcaire fossilifère à crinoïdes pouvant être obtenue selon l'une quelconque des revendications précédentes de teinte d'ensemble gris anthracite, constellée de plusieurs fragments fossiles, de cristaux de calcite dont les plans de clivage scintillent à la lumière et présentant un relief de surface antidérapant, obtenue par l'application d'un flammage suivie d'un jet d'eau à haute pression.

De préférence, la pierre susvisée présente en outre une variation de mesure colorimétrique mesurée selon la norme DIN 6174, inférieure ou égale à 1, après avoir été exposée en milieu extérieur pendant une période de deux mois.

La variation de mesure colorimétrique est déterminée en soustrayant la valeur colorimétrique indiquée après 2 mois d'exposition en milieu extérieur à celle prise, au temps zéro, en l'occurrence avant exposition en milieu extérieur. La soustraction de ces deux valeurs étant inférieure ou égale à 1.

Avantageusement, ladite pierre présente un relief de surface compris entre 0 et 1 mm, de préférence entre 0,1 et 0,8 mm.

D'autres formes de réalisation de la pierre pouvant être obtenue suivant l'invention sont indiquées dans les revendications annexées.

Une roche sédimentaire carbonatée calcaire fossilifère à crinoïdes a été extraite sous forme de bloc au sein d'une carrière puis placée dans une unité de coupe où la roche est récupérée sous la forme de tranche présentant une épaisseur comprise entre 1,5 et 20 cm.

Ainsi, plusieurs tranches sont récupérées et nécessitent d'être visuellement évaluée par des experts afin de les classer selon leur degré de qualité.

Les tranches qui présentent le plus faible degré de qualité et devant normalement être mises au rebut sont conservées pour être traitées et ainsi valorisées à l'aide du procédé suivant la présente invention. De telles tranches présentent des veines foncées voire de teinte noire.

Dans le procédé selon l'invention, ces tranches présentant des veines peuvent être placées dans le dispositif de traitement selon l'invention qui comprend deux unités. La première unité de flammage comprend une tête de flammage munie de trois buses disposées l'une par rapport à l'autre de sorte à constituer les sommets d'un triangle. La deuxième unité est une zone de traitement par jet d'eau. La combinaison de ces deux traitements constitue le coeur de la présente invention.

En pratique, la tranche est amenée sur une bande transporteuse qui présente une vitesse de déplacement comprise entre 50 cm/minute et 150 cm/minute selon un plan A, en direction de ladite unité de flammage. La tête de flammage est alimentée en combustible et en comburant pour que les buses puissent générer une flamme qui fait face à la surface de la tranche. De plus, la tête de flammage a préalablement été manipulée pour être inclinée dans le sens de déplacement de ladite bande transporteuse selon un compris entre 15 et 45 °, par rapport à un axe perpendiculaire au plan A.

De plus, la tête de flammage se déplace par translation, transversalement au plan A (dans le sens de la largeur de la tranche) pour balayer la tranche dans toute sa largeur. De cette façon, le traitement par flamme est réalisé de manière homogène, c'est-à-dire sur toute la surface à traiter, à une température comprise entre 1000 et 4000 °C.

Lors de cette étape de flammage, celle-ci peut s'accompagner d'une addition d'eau qui est injectée en surface de la tranche traitée par flamme afin de former un écaillement de la surface.

Après le passage dans l'unité de flammage, la tranche est amenée vers l'unité de traitement par jet d'eau qui comporte une tête à jet d'eau munie de plusieurs ouvertures. Cette étape est réalisée avec une pression de jet d'eau comprise entre 500 et 2000 bars, de préférence d'environ 1000 bars pour conférer le caractère rugueux à la surface de la tranche.

Cela permet d'obtenir une roche de teinte de teinte d'ensemble gris anthracite, constellée de plusieurs fragments fossiles, de cristaux, de préférence de type calcite, dont les plans de clivage scintillent à la lumière et présentant un relief de surface antidérapante.

De préférence, lesdites ouvertures de ladite tête à jet d'eau sont chacune formées d'une buselure à jet d'eau et sont montées sur un plateau. De préférence, ledit plateau comprend 20 buselures.

De préférence, ledit plateau présente une vitesse de rotation comprise entre 300 tours/minute et 700 tours/minute, de préférence entre 400 tours/minute et 600 tours/minute, plus préférentiellement entre 450 et 550 tours/minute.

Avantageusement, chaque buse de ladite tête de flammage présente une extrémité distale située à une distance de ladite au moins une surface de ladite roche, ladite distance étant comprise entre 25 et 35 mm, de préférence entre 29 et 31 mm.

De manière particulière, ladite tête de flammage est munie de 3 buses disposées de façon à former les arêtes d'un triangle.

Avantageusement encore, chaque buse de ladite tête de flammage présente un diamètre d'ouverture compris entre 3,5 et 4,5 mm, de préférence entre 3,8 et 4 mm.

De plus, chaque buse de ladite tête de flammage peut présenter une longueur comprise entre 70 et 90 mm, de préférence entre 75 et 85 mm, plus préférentiellement entre 79 et 81 mm.

D'autres caractéristiques, détails et avantages de l'invention ressortiront de la description donnée ci-après, à titre non limitatif et en faisant référence aux dessins annexés.

Dans le cadre de la présente invention la détermination d'une valeur colorimétrique peut être réalisée à l'aide d'un spectrophotomètre, par exemple de marque MiniScan® EZ fourni par HunterLab.

Le principe de mesure consiste à déterminer la couleur sur une échelle allant de 0 à 100, où 0 correspond à la couleur noire et 100 à la couleur blanche.

Dans le cadre de la présente invention le relief de surface compris entre 0 et 1 mm, de préférence entre 0,1 et 0,8 mm est déterminé à l'aide d'un palpeur de profil présentant des graduations, comme par exemple le Profilmeister fourni par Staba.

A l'aide de cet outil, il est possible de déterminer le relief de surface de la roche de manière précise.
La figure 1 est une vue en perspective de l'unité de flammage du dispositif de traitement de surface selon l'invention en présence d'une tranche de roche dont la surface doit être traitée.
La figure 2 est une vue en coupe transversale de la tête de flammage selon l'invention.
La figure 1 représente une unité de flammage 3 selon l'invention comprenant une tête de flammage 5 et une bande transporteuse 4 convoyant une roche 1 coupée en tranche d'une certaine épaisseur 7 dans la direction x.

La tête de flammage 5 est inclinée selon un angle prédéfini y défini par rapport à un axe perpendiculaire B audit plan A et comprend trois buses 6 de flammage dirigées vers la surface 2 de la roche 1, devant être traitée.

La figure 2 est une coupe transversale à travers les 3 buses de flammage 6 de la tête de flammage 5 disposées de manière à former les sommets d'un triangle.

### Exemple 1

Une roche sédimentaire carbonatée calcaire fossilifère à crinoïdes a été extraite sous forme de bloc au sein d'une carrière puis est sciée de manière à former une tranche de 1,5 cm d'épaisseur. La tranche est ensuite amenée dans le dispositif de traitement de surface.

La tranche est placée sur une bande transporteuse se déplaçant à une vitesse de 105 cm/min et est d'abord introduite dans une unité de flammage qui est pourvue d'une tête de flammage présentant trois buses disposées en triangle, ayant chacune un diamètre d'ouverture de 3,98 mm et une longueur de 80 mm. Les buses de flammage sont alimentées par un mélange d'oxygène et de propylène (5 :1,1; v/v) et génèrent une flamme ayant une hauteur de 30 mm en direction de la surface de la tranche afin de la traiter. La tête de flammage est inclinée relativement à un plan perpendiculaire à ladite surface de ladite tranche selon un angle de 71°. De plus, la tête de flammage est disposée à une distance de 30 mm par rapport à la surface de la tranche traitée.

Pendant l'étape de flammage, la tête de flammage effectue un mouvement de translation à une vitesse de 75 cm/min dans une direction perpendiculaire à la direction dans laquelle la tranche est transportée grâce à la bande transporteuse. Lors du passage de la flamme, de l'eau de distribution à environ 10 °C est appliquée sur la surface de la roche par à un jet d'eau.

La tranche est ensuite convoyée par la bande transporteuse vers l'unité de traitement par jet d'eau. Une tête à jet d'eau comportant une série de buses génère au moins un jet d'eau à une pression de 1000 bars en direction de la surface de la tranche. Pendant l'étape de traitement par jet d'eau, la tête à jet d'eau effectue également un mouvement de translation à une vitesse de 40 cm/min dans une direction perpendiculaire à la direction dans laquelle la tranche est transportée par la bande transporteuse. De plus, la tête à jet d'eau comprend un plateau rotatif comprenant 20 buselures formant autant d'ouvertures à partir desquelles des jets d'eau sont dirigés vers la surface de la tranche. De plus, en cours de traitement, le plateau rotatif effectue un mouvement de rotation à une vitesse de 500 T/min et se trouve à une distance de 30 mm de la surface de la tranche traitée.

En fin de traitement, la tranche obtenue après traitement présente une teinte d'ensemble gris anthracite profond et est constellée de nombreux fragments fossiles, de cristaux de calcite qui ont des plans de clivage scintillant à la lumière. La surface de la tranche présente un coefficient de friction d'au moins 0,71 et un angle de glissance d'au moins 35 ° évalué selon la norme DIN 51130, ce qui correspond à une classe de résistance à la glissance R13. L'indice de colorimétrie mesuré, de préférence selon la norme DIN 6174, est de 39,985 à l'aide d'un spectrophotomètre de marque MiniScan® EZ fourni pas HunterLab. L'échelle de couleur choisie présente une valeur de zéro pour la couleur noire et une valeur égale à 100 pour la couleur blanche.

### Exemple comparatif

Les conditions de l'exemple 1 ont été reproduites, excepté qu'une étape de ponçage a été réalisée à la place du flammage et du jet d'eau.

Les durées de vie (par mesure de colorimétrie) d'une roche sédimentaire carbonatée calcaire fossilifère à crinoïdes traitée suivant l'exemple 1 et d'une roche sédimentaire carbonatée calcaire fossilifère à crinoïdes traitée suivant l'exemple comparatif ont été comparées.

Pour cela, deux dalles ont été placées proches l'une de l'autre en extérieur, de manière à ce qu'elles subissent toutes les deux les mêmes conditions extérieures en termes d'exposition aux UV, à la pluie, au vent et à la pollution.

Avant exposition extérieure, la surface traitée de la dalle selon l'exemple 1 présente une valeur colorimétrique de 39,985 et une valeur de 40,240 après 2 mois d'exposition.

La surface traitée de la tranche selon l'exemple comparatif présente, avant exposition, une valeur colorimétrique de 24,751 et, après exposition durant un mois, une valeur de 30,506.

## Revendications

1. Procédé de surfaçage d'une roche (1), de préférence une roche (1) sédimentaire carbonatée calcaire fossilifère à crinoïdes, présentant au moins une surface (2) à traiter dans un dispositif de traitement de surface comprenant une unité de flammage (3) suivie d'une unité de traitement par jet d'eau, ledit procédé comprenant successivement les étapes suivantes :
- amenée de ladite roche (1) sur une bande transporteuse (4), présentant une vitesse de déplacement (x) prédéterminée selon un plan A, en direction de ladite unité de flammage (3) qui comporte au moins une tête de flammage (5) munie d'au moins deux buses de flammage (6), de préférence au moins 3 buses de flammage (6), alimentées en combustible et en comburant et faisant face à ladite au moins une surface (2) à traiter, ladite tête de flammage (5) étant agencée pour être orientée dans le sens de déplacement de ladite bande transporteuse (4) par inclinaison selon un angle prédéfini,
- flammage de ladite au moins une surface (2) au moyen de ladite tête de flammage (5) conférant une teinte foncée et mat à ladite au moins une surface (2),
- amenée de ladite roche (1) présentant ladite au moins une surface (2) traitée par flamme en direction de ladite unité de traitement par jet d'eau qui comporte une tête à jet d'eau munie de plusieurs ouvertures,
- application d'au moins un jet d'eau à haute pression au moyen de ladite tête à jet d'eau en direction de ladite au moins une surface (2) préalablement traitée par flamme pour former sur ladite au moins une surface (2) de ladite roche (1) une structure rugueuse, et
- obtention d'une roche de teinte d'ensemble gris anthracite, constellée de plusieurs fragments fossiles, de cristaux, de préférence de type calcite, dont les plans de clivage scintillent à la lumière et présentant un relief de surface antidérapante.

2. Procédé selon la revendication 1, dans lequel ladite étape de flammage est poursuivie en appliquant une quantité d'eau, de préférence froide, sur ladite au moins surface (2) de ladite roche (1) pour provoquer un choc de température.

3. Procédé selon la revendication 1 ou 2, dans lequel ladite tête de flammage (5) est en outre agencée pour être déplacée transversalement par rapport au sens de déplacement de ladite bande transporteuse (4) selon une vitesse de translation comprise entre 45 et 120 cm/min, de préférence entre 50 et 100 cm/min, plus préférentiellement entre 65 et 90 cm/min, plus préférentiellement encore égale à 75 cm/min.

4. Procédé selon l'une quelconque des revendications précédentes, dans lequel lesdites ouvertures de ladite tête à jet d'eau sont montées rotatives et présentent chacune une vitesse de rotation comprise entre 300 tours/minute et 700 tours/minute, de préférence entre 400 tours/minute et 600 tours/minute, plus préférentiellement entre 450 et 550 tours/min.

5. Procédé selon l'une quelconque des revendications précédentes, dans lequel ladite vitesse (x) de ladite bande transporteuse (4) est comprise entre 50 cm/min et 150 cm/min, de préférence entre 100 cm/min et 110 cm/min.

6. Procédé selon l'une quelconque des revendications précédentes, dans lequel ladite roche (1) se présente sous la forme d'une tranche obtenue par découpe de ladite roche (1), ladite tranche présentant une épaisseur comprise entre 1 et 30 cm, de préférence allant de 1,5 cm à 20 cm, plus préférentiellement comprise entre 3 et 10 cm.

7. Procédé selon l'une quelconque des revendications précédentes, dans lequel ladite tête de flammage (5) est inclinée dans le sens de déplacement de ladite bande transporteuse (4) selon un angle (y) compris entre 0 et 75°, de préférence entre 10 et 45°, plus préférentiellement entre 15 et 35°, défini par rapport à un axe (B) perpendiculaire audit plan A.

8. Procédé selon l'une quelconque des revendications précédentes, dans lequel chaque buse (6) de ladite tête de flammage (5) présente une extrémité distale située à une distance de ladite au moins une surface (2) de ladite roche (1), ladite distance étant comprise entre 25 et 35 mm, de préférence entre 29 et 31 mm.

9. Procédé selon l'une quelconque des revendications précédentes, dans lequel ladite tête de flammage (5) est munie de 3 buses (6) disposées de façon à former les arêtes d'un triangle.

10. Procédé selon l'une quelconque des revendications précédentes, dans lequel chaque buse (6) de ladite tête de flammage (5) présente un diamètre d'ouverture compris entre 3,5 et 4,5 mm, de préférence entre 3,8 et 4 mm.

11. Procédé selon l'une quelconque des revendications précédentes, dans lequel chaque buse (6) de ladite tête de flammage (5) présente une longueur comprise entre 70 et 90 mm, de préférence entre 75 et 85 mm, plus préférentiellement entre 79 et 81 mm.

12. Procédé selon l'une quelconque des revendications précédentes, dans lequel l'étape de flammage est réalisée à une température comprise entre 0 °C et 4000 °C, de préférence comprise entre 1000°C et 3000°C, de manière encore plus préférentielle entre 1000°C et 1500°C.

13. Pierre sédimentaire carbonatée calcaire fossilifère à crinoïdes obtenue par le procédé selon l'une quelconque des revendications 1 à 12, **caractérisée en ce qu'**elle présente **caractérisée en ce qu'**elle présente un coefficient de friction d'au moins 0,71 et un angle de glissance d'au moins 35 ° évalué selon la norme DIN 51130, ce qui correspond à une classe de résistance à la glissance R13.

14. Pierre sédimentaire carbonatée calcaire fossilifère à crinoïdes pouvant être obtenue selon l'une quelconque des revendications précédentes de teinte d'ensemble gris anthracite, constellée de plusieurs fragments fossiles, de cristaux de calcite dont les plans de clivage scintillent à la lumière et présentant un relief de surface antidérapant, obtenue par l'application d'un flammage suivie d'un jet d'eau à haute pression, et présentant en outre une variation de mesure colorimétrique, de préférence mesurée selon la norme DIN6174, inférieure ou égale à 1, après avoir été exposée en milieu extérieur pendant une période de deux mois.

15. Pierre bleue selon la revendication 14, présentant relief de surface compris entre 0 et 1 mm, de préférence entre 0,1 et 0,8 mm.
